# EUROPÄISCHE PATENTSCHRIFT

(11) **EP 0 155 742 B1**
(45) Veröffentlichungstag und Bekanntmachung des Hinweises auf die Patenterteilung: **24.07.1991**
(21) Anmeldenummer: 85200412.6
(22) Anmeldetag: 19.03.1985
(51) Int. Cl.: C23C 22/74, C23C 22/33

(54) **Verfahren und Überzugsmittel zur Behandlung von Metalloberflächen**
Process and coating composition for metallic surface treatment
Procédé et composition de revêtement pour le traitement de surfaces métalliques

(30) Priorität: 23.03.1984 US 592591
(43) Veröffentlichungstag der Anmeldung: 25.09.1985
(73) Patentinhaber: HENKEL CORPORATION (a Delaware corp.), Ambler, PA 19002 (US)
(72) Erfinder: Prescott, Thomas J., Troy Michigan 48071 (US)
(74) Vertreter: von Kreisler, Alek, Dipl.-Chem.

(56) Entgegenhaltungen:
- BE-A- 667 113
- FR-A- 1 568 655
- FR-A- 2 550 551
- US-A- 2 529 206
- US-A- 3 798 074
- US-A- 4 227 946
- PATENTS ABSTRACTS OF JAPAN, Band 8, nr. 11 (G-205)[1448], 18. Januar 1984; & JP-A-58 177 475 (NITSUSHIN SEIKOU K.K.) 1-10-1983

## Beschreibung

Die Erfindung betrifft ein Verfahren zur Behandlung von Metalloberflächen durch Aufbringen von Chrom-VI, Silikat und/oder Kieselsäure, Phosphat und Chrom-III enthaltenden wäßrigen, sauren Überzugsmitteln und anschließendes Auftrocknen des Überzugsmittels, dessen Anwendung zur Behandlung von kaltgewalztem Stahl und für die Durchführung des Verfahrens geeignete Überzugsmittel.

Die Notwendigkeit, Überzüge auf Metalloberflächen, insbesondere zur Vorbehandlung vor der nachfolgenden Lackierung, aufzubringen, ist seit langem bekannt. In diesem Zusammenhang wird besondere Beachtung der Lackhaftung auf der Metalloberfläche, der Feuchtigkeitsbeständigkeit der lackierten Metalloberfläche, der Salzsprühbeständigkeit und dem mit weiteren Methoden ermittelten Korrosionsverhalten des lackierten Artikels geschenkt. Sofern eine Verformung der lackierten Oberfläche beabsichtigt ist, ist auch die Verformbarkeit und der Korrosionswiderstand nach der Verformung von Bedeutung.

In der Vergangenheit sind häufig Schwierigkeiten bei der Entwicklung von Überzugsmitteln für und Behandlungsverfahren von Metalloberflächen aufgetreten, wenn Produkte gefordert wurden, die bei und nach der Verformung eine zufriedenstellende Lackhaftung und einen zufriedenstellenden Korrosionswiderstand aufweisen sollen. Beispielsweise werden Üblicherweise hohe Schichtgewichte im Hinblick auf Korrosionsschutz, aber niedrige Schichtgewichte für die Verformung gefordert. Im allgemeinen läßt sich feststellen, daß konventionelle Überzugsmittel und Verfahren zur Behandlung von Metalloberflächen mehrstufige Behandlungsverfahren mit Wasserspülung nach jeder Behandlungsstufe erfordern. Dies ist jedoch mit einem hohen Personalaufwand, Kontaminierungsproblemen zwischen den Stufen, einer beträchtlichen Anlagenlänge und Abwasserproblemen für die Spülwässer verbunden.

Aus Patent Abstracts Japan, Band 8, Nr. 11 (G-205) [1448], 18-01-1984 und JP-A-58-177 475 ist ein chromathaltiges Überzugsmittel bekannt, das 10 bis 200 g/l Chrom-VI, 30 bis 70 Gew.-% Chrom-III sowie Siliciumdioxid, Phosphorsäure und/oder Malonsäure enthält. Ein Korrosionsschutzfilm wird auf einer metallischen Platte durch Behandlung mit einer Lösung derart gebildet, daß der trockene Filme 20 bis 100 mg/m² Chrom enthält. Hierauf wird ein Grundierungslack aufgebracht und in einer Dicke von 5 bis 20 µm eingebrannt. Hierauf wird ein Decklack mit einer Filmdicke von 5 bis 30 µm aufgebracht und ebenfalls eingebrannt.

Aufgabe der Erfindung ist es, ein Verfahren und Überzugsmittel zur Behandlung von Metalloberflächen bereitzustellen, das die Nachteile der bekannten Verfahren nicht aufweist, einfach in der Durchführung ist und zu qualitativ hochwertigen, insbesondere korrosionsschützenden Überzügen mit herausragender Widerstandsfähigkeit gegenüber Feuchtigkeit führt.

Die Aufgabe wird gelöst, indem das Verfahren der eingangs genannten Art ensprechend der Erfindung derart ausgestaltet wird, daß man ein Überzugsmittel aufbringt, in dem das Gewichtsverhältnis Chrom-VI : SiO₂ : PO₄ : Chrom_{gesamt} im Bereich von (0,6 bis 0,95) : (0,5 bis 5,0) : (0,1 bis 5,0) : 1 liegt vorzugsweise
in dem das Gewichtsverhältnis Chrom-VI : SiO₂ : PO₄ : Chrom_{gesamt} im Bereich von (0,75 bis 0,95) : (1 bis 3) : (0,1 bis 1,0) : 1 liegt.

Die Phosphat- und Chromatkomponente kann in das zur Durchführung des erfindungsgemäßen Verfahrens bestimmte Überzugsmittel in jeder beliebigen Form eingebracht werden, sofern die Qualität des haftvermittelnden Überzuges hierdurch nicht beeinträchtigt wird. Die Zugabe als Alkalimetallsalz sollte so gering wie möglich gehalten, möglichst ganz vermieden werden, da hierdurch Qualitätseinbußen auftreten können. Phosphat und Chrom-VI werden vorzugsweise als vergleichsweise gut lösliche Salze von zwei- oder dreiwertigen Metallen oder von thermisch stabilen Ammonium- oder Aminverbindungen (einschließlich der Doppelsalze mit den vorgenannten Metallen) oder als Säure eingebracht. Geeignete zwei- oder dreiwertige Metalle sind beispielsweise Zink, Mangan, Chrom, Nickel, Cobalt und Eisen. Die Chromatkomponente wird vorzugsweise als Zinkdichromat oder Chromsäure und die Phosphatkomponente als Zinkdihydrogenphosphat zugegeben.

Das Silikat oder die Kieselsäure sollte in dem Überzugsmittel löslich oder - unter Bildung einer kolloidalen Dispersion - homogen dispergierbar sein. Es wird daher vorzugsweise in feinverteilter Form verwendet. Besonders geeignet sind Aerosole oder gefällte Kieselsäure, jedoch können auch natürlich vorkommender und fein aufgemahlener Quarz oder Diatomeenerde verwendet werden, sofern sie sich homogen dispergieren lassen. Es können auch Silikate, wie Montmorillonit, oder synthetische Fluorosilikate, wie z.B. Magnesiumfluorosilikat mit der Handelsbezeichnung Laponit, eingesetzt werden. Die Verwendung löslicher Natrium- oder Kaliumsilikate bzw. Fluorosilikate ist weniger bevorzugt, da diese Verbindungen die Neigung besitzen, glasige Überzüge mit geringem Haftvermögen zu bilden. Daher wird der Verwendung wasserunlöslicher Kieselsäure oder Silikate, die kolloidal verteilbar sind, der Vorzug gegeben.

Der Chrom-III-Anteil kann durch partielle Reduktion einer wäßrigen Chromsäure, z.B. mit Stärke unter Erwärmung, auf übliche Weise erzeugt werden (z.B. gemäß US-PS 3 706 603), wobei dann die resultierende Lösung Chrom-VI- und Chrom-III-Verbindungen enthält.

Neben den vorgenannten Verbindungen kann das innerhalb des erfindungsgemäßen Verfahrens zum Einsatz kommende Überzugsmittel noch weitere Zusätze erhalten. Hierbei handelt es sich z.B. um zwei- oder dreiwertige Metallkationen, wie Zink, Mangan, Cobalt, Nickel oder Eisen, inerte Farbpigmente, um dem Überzug eine spezifische Farbe zu geben, Silikonverbindungen, Leitfähigkeit herbeiführende Materialien, wie pulverförmiges Metall (vgl. z.B. US-PS 3 671 331) oder leitfähiger Kohlenstoff, um die Schweißbarkeit zu erhöhen, sowie Emulgatoren, die die Harzkomponente im dispergierten Zustand halten. Der Emulgator ist üblicherweise in der handelsüblichen wäßrigen Harzdispersion bereits enthalten.

Das Überzugsmittel kann ohne pH-Wert-Einstellung benutzt werden. Wenn die Bestandteile als Salz zwei- oder dreiwertiger . Metalle oder als Säuren zugegeben werden, wird der pH-Wert normalerweise unter 2,5 liegen. Bei Zugabe der Bestandteile in Form der Ammonium- oder Aminsalze dürfte der pH-Wert höher sein.

Das Überzugsmittel kann hergestellt werden, indem die einzelnen Bestandteile unter Berücksichtigung der einzustellenden Gewichtsverhältnisse in beliebiger Reihenfolge eingebracht werden. Jedoch wird die Kieselsäure oder das Silikat vorzugsweise nach der partiellen Reduktion des sechswertigen Chroms zugegeben, sofern die Reduktion unter Erwärmung durchgeführt wird, da andernfalls die Dispergierbarkeit von Kieselsäure oder Silikat verschlechtert wird. Die vorgenannte Empfehlung gilt jedoch nur für den Fall, daß die Chrom-III-Verbindung aus Chrom-VI durch Reduktion gewonnen wird.

Da keine wesentliche Reaktion mit der Metalloberfläche vor dem Auftrocknen stattfindet, sind die Komponenten des auf der Metalloberfläche befindlichen Films anfänglich in der gleichen Konzentration vorhanden wie im Überzugsmittel selbst. Daher sind die Konzentrationen der wirksamen Komponenten im Ergänzungsmittel im wesentlichen die gleichen wie im arbeitenden Überzugsmittel. Hierdurch werden Badkontrolle und Produktgleichmäßigkeit begünstigt.

Die Aufbringung des wäßrigen Überzugsmittels auf die Metalloberfläche kann auf jede beliebige Art erfolgen, solange Sorge dafür getragen wird, daß eine sinnvolle und einheitliche Dicke des wäßrigen Films entsteht. Für ebene Flächen, wie Band oder Blech, kann die Filmdicke in einfachster Weise durch Rollen oder Abquetschrollen kontrolliert werden, wobei die vorherige Art der Aufbringung beliebig ist und beispielsweise elektrostatisch oder mittels Sprühtechnik erfolgen kann.

Die mit Hilfe des erfindungsgemäßen Verfahrens erzeugten Schichtdicken können in weiten Grenzen gewählt werden und z.B. bei 4,3 g/m² und höher liegen. Normalerweise wird das Schichtgewicht im Bereich von 54 bis 1.076 mg/m² liegen. Typische Schichtgewichte sind für Aluminiumoberflächen 54 bis 162 mg/m², für Stahloberflächen 162 bis 270 mg/m² und für Zinkoberflächen 108 bis 216 mg/m².

Üblicherweise werden die detaillierte Prozeßbedingungen in Abhängigkeit vom gewünschten Schichtgewicht eingestellt. Je nach Gesamtkonzentration der Bestandteile des Überzugsmittels wird ein Film bestimmter Dicke auf die Metalloberfläche aufgebracht und dann aufgetrocknet. Während des Auftrocknens steigt die Konzentration der Bestandteile des Überzugsmittels und zwischen ihm und der Metalloberfläche beginnt die Reaktion.

Es hat sich gezeigt, daß das Verfahren besonders günstig durchführbar ist, wenn man ein Überzugsmittel aufbringt, dessen Gehalt an Chrom_{gesamt} 0,8 bis 12 Gew.-%, vorzugsweise 0,8 bis 8 Gew.-%, beträgt.

Das Überzugsmittel kann mit Umgebungstemperatur aufgebracht werden. Um den Prozeß zu beschleunigen, können jedoch Überzugsmittel und/oder Metalloberfläche erwärmt werden. Beispielsweise kann bei der Tauch- oder Aufrollbehandlung die Temperatur des Metalles auf 93°C oder höher gebracht werden, ohne daß das Behandlungsbad beeinträchtigt wird. Bei der Aufsprühtechnik können noch höhere Metalltemperaturen eingestellt werden. Die Art der Auftrocknung ist solange nicht kritisch, wie der Flüssigkeitsfilm nicht übermäßig unterbrochen oder aufgerissen wird, z.B. durch heiße Luftströme oder physikalischen Kontakt bei der Trocknung. Jedoch kann die Art der Auftrocknung die für die Auftrocknung erforderliche Temperatur beeinflussen. Beispielsweise wird die Auftrocknung bei niedrigerer, maximaler Objekttemperatur erreicht, wenn sie im Infrarotofen anstatt im konventionellen Ofen erfolgt.

Unter normalen Bedingungen ist die Verwendung von erhöhten Ofentemperaturen und Warmluftströmen einer Geschwindigkeit, die den Naßfilm nicht nachteilig beeinträchtigen, bevorzugt. Aus praktischer Sicht sollte die Ofentemperatur derart bemessen werden, daß eine Metalltemperatur (maximale Objekttemperatur) von 52 bis 163°C resultiert.

Auf die aufgetrocknete Schicht kann Farbe, Lack und dergl. auf übliche Weise aufgebracht werden. Wenn auch die im einzelnen verwendeten Farben oder Lacke den Korrosionswiderstand und die Haftung unterschiedlich beeinflussen, so hat sich doch gezeigt, daß bei den meisten getesteten handelsüblichen Farben und Lacken das erfindungsgemäße Verfahren zu Ergebnissen führt, die mit zwei- oder dreistufigen konventionellen Verfahren vergleichbar sind.

Das erfindungsgemäße Verfahren ist zur Behandlung von Aluminium, Zink, verzinktem Stahl und eisenhaltigen Metalloberflächen und Legierungen hiervon geeignet. Ein bevorzugter Anwendungsfall des erfindungsgemäßen Verfahrens liegt in der Behandlung von kaltgewalztem Stahl, und zwar insbesondere wegen des erzielbaren hohen Korrosionswiderstandes und der erzielbaren einwardfreien Verformbarkeit von lackiertem und zwischengelagertem Band oder Blech.

Bestandteil der Erfindung ist ein wäßriges Überzugsmittel zur Behandlung von Metalloberflächen mit einen Gehalt an Chrom-VI, Silikat und/oder Kieselsäure, Phospat und Chrom-III, das dadurch gekennzeichnet ist, daß es das Chrom-VI : SiO₂ : PO₄ : Chrom_{gesamt} im Gewichtsverhältnis von (0,6 bis 0,95) : (0,5 bis 5,0) : (0,1 bis 5,0) : 1, vorzugsweise
von (0,75 bis 0,95) : (1 bis 3) : (0,1 bis 1,0) : 1 enthält.

Der Absolutgehalt der wirksamen Bestandteile des Überzugsmittels hängt im wesentlichen von der Art der Aufbringung ab. Im allgemeinen liegt der Gehalt an Chrom_{gesamt} bei 0,8 bis 12 Gew.-%, vorzugsweise bei 0,8 bis 8 Gew.-%.

Der Vorteil der Erfindung besteht insbesondere darin, daß nur ein einmaliger Auftrag von Überzugsmittel ohne Nachspülung erfolgt, dennoch hoher Korrosionsschutz - selbst bei geringen Schichtgewichten - und gute Verformbarkeit infolge guter Haftung von Farbe oder Lack erreicht werden. Es kann eine große Zahl von Metallen behandelt werden.

Die Erfindung wird anhand der Beispiele beispielsweise und näher beschrieben.

### Beispiel 1

Zur Herstellung eines Überzugsmittels wird eine Chromsäurelösung durch partielle Reduktion des Chrom-VI mit Stärke unter Wärmeeinwirkung in eine Chrom-VI und Chrom-III enthaltende Lösung überführt. Dann wird mit Phosphorsäure und einer 10%igen (Gew.-/Vol.) Aerosildispersion (in Wasser aufgemahlene Kieselsäure) derart versetzt, daß eine Dispersion mit einem Gewichtsverhältnis von Chrom-VI : PO₄ : SiO₂ : Chrom_{gesamt} wie 0,87 : 0,97 : 2,0 : 1,0 resultiert.

Das Überzugsmittel wurde auf kaltgewalzte Stahlbleche mit geriffelten Abguetschwalzen aufgetragen, so daß sich nach Trocknung in einem konventionellen Ofen auf eine Maximaltemperatur des Metalles auf 82 bis 93°C ein Schichtgewicht von einmal 0,4 und einmal 0,183 g/m² ergab. Danach ruhten die Bleche zwei Wochen.

Dann wurden einige der Bleche mit einem Einschicht-Polyesterlack, einige mit einem Einschicht-Vinyllack und einige mit einem Zweischicht-Epoxypolyesterlack versehen. Alle Bleche zeigten gute Lackhaftung, gute Korrosionsbeständigkeit und gute Verformbarkeit.

### Beispiel 2

Nach dem Verfahrensgang des Beispiels 1 wurden drei Überzugsmittel hergestellt, die die Komponenten CrVI, PO₄, SiO₂ und Cr_{gesamt} in folgenden Gewichtsverhältnissen enthielt.

Wie in Beispiel 1 wurden mittels der vorgenannten Überzugsmittel Überzüge bei einer maximalen Objekttemperatur von 82 bis 93°C in einem konventionellen Ofen aufgebracht. Dann wurden die so vorbehandelten Bleche lackiert.

Ein Vergleich der behandelten Bleche zeigte, daß sich der Korrosionsschutz (ermittelt im Salzsprühtest) mit steigendem PO₄-Gehalt verbesserte, jedoch die Verformbarkeit verringerte.

### Beispiel 3

Auf kaltgewalzten Stahl wurde mit einem Überzugsmittel, in dem das Gewichtsverhältnis CrVI : PO₄ : SiO₂ : Cr_{gesamt} 0,93 : 0,32 : 2,0 : 1,0 war, nach dem Rollenauftragsverfahren ein Überzug mit 0,215 g/m² (nach der Auftrocknung aufgebracht.

Die Auftrocknung erfolgte bei einer maximalen Objekttemperatur von 149°C. Nach 30 sec langem Abkühlen im Raum wurden die Bleche, wie in Beispiel 1 angegeben, lackiert. Alle Bleche besaßen guten Korrosionswiderstand, gute Lackhaftungseigenschaften und gute Verformbarkeit.

### Beispiel 4

Das Überzugsmittel gemäß Beispiel 3 wurde auf die Oberfläche von heißgewalztem Stahlblech, das auf ca. 93°C vorgewärmt worden war, aufgetragen. Nach etwa 1 min wurden die Bleche mit einem Einschicht-Polyesterlack bzw. mit einem Zweischicht-Epoxypolyesterabdecklack versehen. Diese so behandelten Bleche zeichneten sich durch hervorragenden Korrosionswiderstand, hervorragende Lackhaftung und Verformbarkeit aus.

## Patentansprüche

1. Verfahren zur Behandlung von Metalloberflächen durch Aufbringen von Chrom-VI, Silikat und/oder Kieselsäure, Phosphat und Chrom-III enthaltenden wäßrigen, sauren Überzugsmitteln und anschließendes Auftrocknen des Überzugsmittels, dadurch gekennzeichnet, daß man ein Überzugsmittel aufbringt, in dem das Gewichtsverhältnis Chrom-VI : SiO₂ : PO₄ : Chrom_{gesamt} im Bereich von (0,6 bis 0,95) : (0,5 bis 5,0) : (0,1 bis 5,0) : 1 liegt.

2. Verfahren nach Anspruch 1 dadurch gekennzeichnet, daß man ein Überzugsmittel aufbringt, in dem das Gewichtsverhältnis Chrom-VI : SiO₂ : PO : Chrom_{gesamt} im Bereich von (0,75 bis 0,954) : (1 bis 3) : (0,1 bis 1,0) : 1 liegt.

3. Verfahren nach Anspruch 1 oder 2, dadurch gekennzeichnet, daß man ein Überzugsmittel aufbringt, dessen Gehalt an Chrom_{gesamt} 0,8 bis 12, vorzugsweise 0,8 bis 8, Gew.-%, beträgt.

4. Anwendung des Verfahrens nach einem oder mehreren der Ansprüche 1 bis 3 auf die Behandlung von kaltgewalztem Stahl.

5. Wäßriges Überzugsmittel zur Behandlung von Metalloberflächen mit einem Gehalt an Chrom-VI, Silikat und/oder Kieselsäure, Phosphat und Chrom-III, dadurch gekennzeichnet, daß es Chrom-VI : SiO₂ : PO₄ : Chrom_{gesamt} im Gewichtsverhältnis von (0,6 bis 0,95) : (0,5 bis 5,0) : (0,1 bis 5.0) : 1, vorzugsweise im Gewichtsverhältnis von (0,75 bis 0,95) : (1 bis 3) : (0.1 bis 1,0) : 1, enthält.

6. Überzugsmittel nach Anspruch 5 dadurch gekennzeichnet, daß es 0,8 bis 12 Gew.-%, vorzugsweise 0,8 bis 8 Gew.-%, Chrom_{gesamt}, enthält.

## Claims

1. A process for the treatment of metal surfaces by applying thereonto aqueous acidic coating compositions containing chromium(VI), silicate and/or silicic acid, phosphate and chromium(III) followed by drying-up the coating composition, **characterized in that** a coating composition is applied wherein the ratio by weight of chromium(VI) : SiO₂ : PO₄ : chromiumₜₒₜₐₗ is within the range of from (0.6 to 0.95) : (0.5 to 5.0) : (0.1 to 5.0) : 1.

2. The process according to claim 1, **characterized in that** a coating composition is applied wherein the ratio by weight of chromium(VI) : SiO₂ : PO₄ : chromiumₜₒₜₐₗ is within the range of from (0.75 to 0.95) : (1 to 3) : (0.1 to 1.0) : 1.

3. The process according to claims 1 or 2, **characterized in that** a coating composition is applied, the chromiumₜₒₜₐₗ content of which is from 0.8 to l2, and preferably from 0.8 to 8 % by weight.

4. Application of the process according to one or several of claims 1 to 3 to the treatment of cold-rolled steel.

5. An aqueous coating composition for the treatment of metal surfaces which contains chromium(VI), silicate and/or silicic acid, phosphate and chromium(III), **characterized in that** it contains chromium(VI) : SiO₂ : PO₄ : chromiumₜₒₜₐₗ in a ratio by weight of from (0.6 to 0.95) : (0.5 to 5.0) : (0.1 to 5.0) : 1, and preferably in a ratio by weight of from (0.75 to 0.95) : (1 to 3) : (0.1 to 1.0) : 1.

6. The coating composition according to claim 5, characterized in that it contains from 0.8 to 12% by weight, and preferably from 0.8 to 8% by weight, of chromiumₜₒₜₐₗ.

## Revendications

1. Procédé de traitement de surfaces métalliques par application de compositions de revêtement aqueuses, acides, contenant du chrome VI, un silicate et/ou de l'acide silicique, un phosphate et du chrome III, puis par séchage de la composition de revêtement, caractérisé en ce que l'on applique une composition de revêtement dans laquelle le rapport pondéral chrome VI:SiO₂:PO₄:chrome total est situé dans la plage de (0,6 à 0,95):(0,5 à 5,0):(0,1 à 5,0):1.

2. Procédé selon la revendication 1, caractérisé en ce que l'on applique une composition de revêtement dans laquelle le rapport pondéral chrome VI:SiO₂:PO₄:chrome total est situé dans la plage de (0,75 à 0,95):(1 à 3):(0,1 à 1,0):1.

3. Procédé selon la revendication 1 ou 2, caractérisé en ce que l'on applique une composition de revêtement dont la teneur en chrome total est de 0,8 à 12, de préférence de 0,8 à 8% en poids.

4. Application du procédé selon une ou plusieurs des revendications 1 à 3 au traitement de l'acier laminé à froid.

5. Composition de revêtement aqueuse pour le traitement de surfaces métalliques avec une teneur en chrome VI, en silicate et/ou en acide sllicique, en phosphate et en chrome III, caractérisée en ce qu'elle contient chrome VI:SiO₂:PO₄:chrome total dans un rapport pondéral situé dans la plage de (0,6 à 0,95):(0,5 à 5,0):(0,1 à 5,0):1, de préférence dans un rapport pondéral de (0,75 à 0,95):(1 à 3):(0,1 à 1,0):1.

6. Composition de revêtement selon la revendication 5, caractérisée en ce qu'elle contient 0,8 à 12% en poids, de préférence 0,8 à 8% en poids, de chrome total.
